# EUROPÄISCHE PATENTSCHRIFT

(11) **EP 0 494 435 B1**
(45) Veröffentlichungstag und Bekanntmachung des Hinweises auf die Patenterteilung: **22.07.1998**
(21) Anmeldenummer: 91122086.1
(22) Anmeldetag: 21.12.1991
(51) Int. Cl.: B24D 3/34

(54) **Schleifmittel auf Unterlage und Verfahren zu seiner Herstellung**
Coated abrasive article and method of making the same
Article abrasif revêtu et procédé pour sa fabrication

(30) Priorität: 05.01.1991 DE 4100167
(43) Veröffentlichungstag der Anmeldung: 15.07.1992
(73) Patentinhaber: VEREINIGTE SCHMIRGEL- UND MASCHINEN-FABRIKEN AKTIENGESELLSCHAFT, D-30165 Hannover (DE)
(72) Erfinder: Eisenberg, Gustav, W-3000 Hannover 91 (DE); Falz, Wolfgang, Dr., W-3051 Hagenburg (DE)
(74) Vertreter: König, Norbert, Dipl.-Phys. Dr.

(56) Entgegenhaltungen:
- EP-A- 0 024 099
- EP-A- 0 418 738
- FR-A- 2 413 955
- GB-A- 2 018 811
- US-A- 1 830 757
- US-A- 2 806 772
- US-A- 3 891 408
- US-A- 4 253 850
- US-A- 4 800 685
- US-A- 4 922 675
- Brockhaus Enzyklopädie, 17. Auflage, 1969, F.A.Brockhaus Verlag, Wiesbaden, Band 17, Seite 704.
- Kunstoff-Handbuch, Band X, "Duroplaste", Carl Hanser Verlag, München, 1968, Seiten 99 und 282.
- Chemie, 5. Auflage, VEB F.A.Brockhaus Verlag, Leipzig, 1981, Band 1, Seite 2 und Band 2, Seite 1020.
- Ullmanns Enzyklopädie der technischen Chemie, 3. Auflage, Urban und Schwarzenberg, München-Berlin, Band 15 (1964), Seiten 197-199 und Band 19 (1969), Seiten 195-197.
- Fachkunde für Metallberufe, 44. Auflage, Verlag Europa-Lehrmittel, Wuppertal, 1981, Seiten 402 und 403

## Beschreibung

Schleifmittel auf Unterlage werden im allgemeinen in der Weise hergestellt, daß auf einen flexiblen Träger, wie Papier, Gewebe oder Vulkanfiber, ein Bindemittel, wie tierischer Leim oder Phenol-Formaldehyd-Harz, aufgebracht wird, in welches das Schleifkorn elektrostatisch oder mechanisch gestreut wird. Nach Aushärtung dieser sogenannten Grundbindung ist das Schleifkorn in seiner Stellung auf dem Träger fixiert. Es wird dann eine zweite Bindungsschicht, die sogenannte Deckbindung, aufgebracht, die ebenfalls aus tierischen Leimen oder Resolen, vermischt mit Füllstoffen, bestehen kann. Diese zweite Bindungsschicht verleiht dem Schleifkorn seine endgültige feste Verankerung auf dem Träger. Die Verwendung von Füllstoffen unterschiedlicher Art in Bindungssystemen für Schleifmittel wie die erwähnten Leime oder Resole geschieht aus verschiedenen Gründen. So wird neben der Streckung durch billigere Stoffe, wie z. B. Kreide, auch die Verbesserung der jeweiligen Trocknungs- und Härtungsverfahren sowie eine Verbesserung der mechanischen Eigenschaften der Bindungen angestrebt.

Daneben wird durch die Verwendung sogenannter schleifaktiver Füllstoffe, wie z. B. Kryolith oder Kaliumfluoroborat, eine vom jeweiligen Material abhängige, mehr oder minder große Verbeserung der Schleifleistung erzielt, da diese Stoffe den Schleifprozeß positiv beeinflussen.

Nach dem Stand der Technik erfolgt die Zugabe in fein aufgemahlener Form in die Deckbindung. Normalerweise wird die maximal verarbeitbare Größe durch die üblichen Misch- und Auftragsverfahren bestimmt. Nach der DE-PS 3 112 954 C2 werden schleifaktive Stoffe in festen Schleifkörpern auch in Form von Granulaten oder Pellets eingesetzt.

Ferner ist bekannt, Mischungen von normalem Schmelzkorund mit sogenanntem Hochleistungsschleifkorn, wie z. B. Schleifkorn auf Basis von Aluminiumoxid und Zirkonoxid in eutektischer Zusammensetzung, im folgenden "Zirkonkorund" genannt, oder polykristallinem Aluminiumoxid, im folgenden "Sinterkorund" genannt, zu verwenden, um die Kosten für die Herstellung von Hochleistungsschleifmitteln zu senken, vgl. US-A-3891408, FR-A-24139551, EP-A-0024099. Dabei werden allerdings besondere Anforderungen an die Kornverteilung der gesamten Mischung gestellt.

Aufgabe der Erfindung ist es, ein Schleifmittel der fraglichen Art aufzuzeigen, welches nicht den vorgenannten Einschränkungen unterliegt und trotzdem mit einem geringeren Schleifkornanteil und damit reduzierten Kosten eine vergleichbare Schleifleistung wie die Schleifmittel gemäß dem Stand der Technik erbringt.

Diese Aufgabe wird bei dem Schleifmittel nach dem Oberbegriff des Anspruchs 1 dadurch gelöst, daß die Zusatzkörner ungefähr die gleiche Korngröße wie die Schleifkörner aufweisen und aus einem oder mehreren der eine geringere Härte als die Schleifkörner aufweisenden Stoffe Kreide, Kryolith, getrockneter Aluminium-oxid-Suspension oder einkristallinem Magnesiumoxid bestehen. Es wurde überraschenderweise gefunden, daß die Schleifleistung durch diese Ausbildung erheblich gesteigert werden kann. Die Zusatzkörner müssen für sich keine abrasiven Eigenschaften besitzen. Es ist also für die Zusatzkörner keine bestimmte Härte erforderlich. Ebenso sind schleifaktive Eigenschaften, wie sie z. B. bei Kryolith bekannt sind, nicht erforderlich.

In einer besonders bevorzugten Ausführung der Erfindung wird die räumliche Anordnung von Schleifkorn und Zusatzkorn so gewählt, daß die Spitzen des Schleifkorns und des Zusatzkorns möglichst in einer Ebene liegen und damit beim Schleifprozeß gleichzeitig zum Einsatz kommen.

Der Vorteil des erfindungsgemäßen Schleifmittels liegt dabei nicht nur in einer erheblichen Ersparnis an teurem Schleifkorn, sondern vor allem auch in einer signifikanten Steigerung der Schleifleistung.

Vorteilhaft ist die Verwendung einer feinteiligen, getrockneten und auf die entsprechende Korngröße aufgesiebten Suspension aus Aluminiumoxid, wie sie z. B. bei der Herstellung von keramischem Schleifkorn als Vorprodukt mit einer Mohs-Härte von 1 - 2 nach der DE-PS 3 604 848 anfällt.

Nach dem üblichen Stand der Technik ist das Aufbringen von Zusatzkörnern in der Größe der eingesetzten Schleifkörner zusammen mit der Deckbindung nur unter größeren Schwierigkeiten möglich, so daß das erfindungsgemäße Schleifmittel vorteilhaft so hergestellt wird, daß die Zusatzkörner mit dem eingesetzten Schleifkorn gemischt werden und dieses Gemisch elektrostatisch oder mechanisch in die Grundbindung gestreut wird. In einer weiteren Ausführung der Erfindung können die beiden Komponeten auch in zwei oder mehreren aufeinanderfolgenden Streuvorgängen aufgebracht werden.

Die Überlegenheit des erfindungsgemäßen Schleifmittels im Vergleich zum Stand der Technik soll in den nachfolgenden Beispielen dargestellt werden, ohne daß diese den gesamten Bereich der Erfindung abdecken:

### Beispiel 1 :

Auf ein in üblicher Weise ausgerüstetes Polyestergewebe wird eine Grundbindung, bestehend zu 50 Gew.-% aus einem Phenol-Resol mit einem Phenol/Formaldehyd-Verhältnis von 1 : 1,5 und einem Festkörpergehalt von ca. 80 % und 50 Gew.-% gemahlener Kreide als Zusatzkorn mit einer mittleren Teilchengröße von 20 µm in einer Menge von 220 g/qm, mittels Rakelbeschichtung aufgetragen. Dann wird ein Gemisch aus 33 Vol.-% Normalkorund der Korngröße P 36 (nach FEPA-Norm) und 67 Vol.-% einer auf die gleiche Korngröße aufgesiebten Kreide in bekannter Weise elektrostatisch aufgebracht und in einem üblichen Temperaturprogramm getrocknet und gehärtet. Die aufgebrachte Schleifkorn/Kreide-Menge beträgt ca. 645 g/qm.

Anschließend wird die Deckbindung mittels Walzenbeschichtung aufgetragen, wobei diese zu 50 Gew.-% aus einem Phenol-Resol und zu 50 Gew.-% aus synthetischem Kryolith mit einer mittleren Teilchengröße von 15 µm besteht. Die aufgetragene Menge beträgt 460 g/qm. Die Deckbindung wird ebenfalls in bekannter Weise ausgehärtet.

Danach wird das so erhaltene Schleifmittel flexibilisiert und zu einem Endlos-Band von 2000 mm Länge und 50 mm Breite konfektioniert.

Die Prüfung erfolgt durch Schleifen gegen einen rotierenden Rundstab von 30 mm Durchmesser aus C 45, Werkstoffnr. 1.0503 nach DIN 669 unter einer Belastung von 35 N, wobei in Intervallen von je 5 min geschliffen wird. Die Prüfung wird beendet, wenn der Abschliff pro Intervall unter 50 g absinkt.

Es wird ein Abschliff von 1314 g erzielt.

Ein mit reinem Normalkorund in einer Auftragsmenge von 810 g/1m bestreutes Vergleichsband erzielt unter sonst gleichen Bedingungen eine Abschliffleistung von nur 976 g.

### Beispiel 2 :

Es wird ein Versuchsband gemäß Beispiel 1 hergestellt, wobei ein Gemisch aus 50 Vol.-% Zirkonkorund der Korngröße 36 (nach AINSI) und 50 Vol.-% einer auf die gleiche Korngröße aufgesiebten Kreide als Zusatzkorn gestreut wird. Die aufgebrachte Menge beträgt 680 g/qm. Die Prüfung erfolgt wie in Beispiel 1 unter einer Belastung von 40 N. Die Prüfung wird beendet, wenn der Abschliff pro Intervall unter 100 g absinkt.

Es wird ein Abschliff von 2182 g erzielt.

Ein mit reinem Zirkonkorund in einer Menge von 980 g/qm bestreutes Vergleichsband erzielt unter sonst gleichen Bedingungen einen Abschliff von nur 1745 g.

### Beispiel 3 :

Es wird ein Versuchsband gemäß Beispiel 1 hergestellt, wobei jedoch ein Gemisch aus 60 Vol.-% Kryolith-Granulat als Zusatzkorn, aufgesiebt auf Korngröße 36, und 40 Vol.-% Zirkonkorund gestreut wird. Die Prüfung erfolgt gegen einen rotierenden Rundstab von 30 mm Durchmesser aus rostfreiem Stahl (Werkstoffnr. 1.4301 gewalzt und abgeschreckt, ADW 2, DIN 17440 - 7/85). Es wird in acht Intervallen von je 5 min ein Abschliff von insgesamt 1203 g erzielt. Das mit reinem Zirkonkorund bestreute Vergleichsband erzielt im gleichen Zeitraum einen Abschliff von nur 660 g.

### Beispiel 4 :

Es wird ein Versuchsband gemäß Beispiel 1 hergestellt, wobei jedoch ein Gemisch aus 55 Vol.-% Zirkonkorund der Korngröße 36 und 45 Vol.-% einer getrockneten, feinteiligen Aluminiumoxid-Suspension gemäß DE-PS 3 604 848 C2 als Zusatzkorn aufgesiebt auf die gleiche Korngröße, gestreut wird. Die Fertigstellung des Bandes erfolgt wie in den vorangegangenen Beispielen.

Die bereits beschriebene Prüfung gegen C 45 ergibt eine Schleifleistung von 4293 g bei einem Andruck von 50 N; das mit reinem Zirkonkorund hergestellte Vergleichsband erzielt unter gleichen Bedingungen eine Leistung von nur 2165 g.

Die Standzeit des erfindungsgemäßen Schleifmittels beträgt dabei 25 Intervalle gegenüber nur 12 Intervallen des Vergleichsbandes.

### Beispiel 5 :

Es wird ein Versuchsband gemäß Beispiel 1 hergestellt, wobei ein Gemisch aus 50 Vol.-% Sinterkorund der Korngröße 36 und 50 Vol.-% einkristallinem Magnesiumoxid der gleichen Korngröße als Zusatzkorn gestreut wird.

Die Prüfung erfolgt gegen einen rotierenden Rundstab von
30 mm Durchmesser aus 42 CrMo4 (Werkstoffnr. 1.7225). Es werden unter einem Andruck von 35 N 20 Intervalle von je 1 min geschliffen. Der Abtrag beträgt 642 g; ein Vergleichsband mit reinem Sinterkorund erreicht einen Abschliff von nur 545 g im gleichen Zeitraum.

## Patentansprüche

1. Schleifmittel auf Unterlage, auf die ein Grundbindemittel und darauf eine Streulage aus einer Mischung aus Schleifkörnern und Zusatzkörnern und auf die Streulage ein Deckbindemittel aufgebracht sind, **dadurch gekennzeichnet,** daß die Zusatzkörner ungefähr die gleiche Korngröße wie die Schleifkörner aufweisen und aus einem oder mehreren der eine geringere Härte als die Schleifkörner aufweisenden Stoffe Kreide, Kryolith, getrockneter Aluminiumoxid-Suspension oder einkristallinem Magnesiumoxid bestehen.

2. Schleifmittel nach Anspruch 1, **dadurch gekennzeichnet**, daß die Schleifkörner aus Aluminiumoxid und Zirkonoxid in eutektischer Mischung oder aus polykristallinem Aluminiumoxid oder aus Normalkorund oder einer Mischung daraus bestehen.

3. Schleifmittel nach einem der vorhergehenden Ansprüche, **dadurch gekennzeichnet**, daß die Korngröße der Schleifkörner und der Zusatzkörner P 36 beträgt.

4. Schleifmittel nach einem der vorhergehenden Ansprüche, **dadurch gekennzeichnet**, daß zumindest ein Teil der Zusatzkörner einen Durchmesser von 50 bis 150 %, vorzugsweise 80 bis 120 % des mittleren Schleifkorndurchmessers, aufweist.

5. Schleifmittel nach einem der vorhergehenden Ansprüche, **dadurch gekennzeichnet**, daß die Menge an Zusatzkörnern 5 bis 90 Vol.-%, vorzugsweise 20 bis 80 Vol.-%, bezogen auf die Gesamtmenge Schleifkorn / Zusatzkorn - Mischung beträgt.

6. Verfahren zur Herstellung von Schleifmitteln auf Unterlage nach einem der vorhergehenden Ansprüche, bei dem auf die Unterlage eine Grundbindemittelschicht und
darauf eine Streulage aus Schleifkörnern und aus nicht abrasiv wirkenden Zusatzkörnern ungefähr gleicher Korngröße wie die Schleifkörner aufgebracht wird,
wobei die Schleifkörner und Zusatzkörner als Mischung oder in aufeinanderfolgenden Streuvorgängen aufgetragen werden, und
auf die jeweilige Streulage eine Deckbindung aufgetragen wird.

7. Verwendung des Schleifmittels nach einem der vorhergehenden Ansprüche zur Herstellung von konfektionierten Schleifwerkzeugen.

## Claims

1. Abrasive on a support, onto which a bottom binding agent is deposited, onto which a scatter layer comprising a mixture of abrasive grains and additional grains is deposited, onto which a top binding agent is deposited, characterized in that the additional grains have roughly the same grain size as the abrasive grains and consist of one or more of the substances chalk, cryolite, dried aluminium oxide suspension or mono-crystalline magnesium oxide which have a lesser hardness than the abrasive grains.

2. Abrasive according to claim 1, characterized in that the abrasive grains consist of aluminium oxide and zirconium oxide in eutectic mixture or of polycrystalline aluminium oxide or of normal corundum or of a mixture thereof.

3. Abrasive according to one of the previous claims, characterized in that the grain size or the abrasive grains and of the additional grains is P 36.

4. Abrasive according to one of the previous claims, characterized in that at least a part of the additional grains has a diameter of 50 to 150 %, preferably 80 to 120 % of the average abrasive grain diameter.

5. Abrasive according to one or the previous claims, characterized in that the quantity of additional grains is 5 to 90 vol.-%, preferably 20 to 80 vol.-%, relative to the total quantity of abrasive grain / additional grain mixture.

6. Process for the production of abrasives on a support according to one of the previous claims, in which a bottom binding agent layer is deposited onto the support and
onto this is deposited a scatter layer comprising abrasive grains and additional grains not having an abrasive action and of roughly the same grain size as the abrasive grains,
the abrasive grains and additional grains being deposited as a mixture or in successive scattering operations, and
a top binding being deposited onto the scatter layer in question.

7. Use of the abrasive according to one of the previous claims for the production of ready-made grinding tools.

## Revendications

1. Article abrasif sur un support sur lequel sont rapportées un liant de base et dessus une couche répandue en un mélange de particules abrasives et de grains d'addition et, sur la couche répandue, un liant de recouvrement,
caractérisé en ce que les grains d'addition ont approximativement la même grosseur de grains que les particules abrasives et sont constitués d'un ou plusieurs matériaux, craie, cryolithe, suspension sèche d'oxyde d'aluminium ou oxyde de magnésium monocristallin ayant une dureté inférieure à celle des particules abrasives.

2. Article abrasif selon la revendication 1,
caractérisé en ce que les particules abrasives sont constituées d'oxyde d'aluminium et d'oxyde de zirconium en mélange eutectique, ou d'oxyde d'aluminium polycristallin, ou de corindon normal ou d'un mélange de ceux-ci.

3. Article abrasif selon l'une des revendications précédentes,
caractérisé en ce que la grosseur de grains des particules abrasives et des grains d'addition est de P36.

4. Article abrasif selon l'une des revendications précédentes,
caractérisé en ce qu'au moins une partie des grains d'addition présente un diamètre de 50 à 150%, de préférence de 80 à 120%, du diamètre moyen des particules abrasives.

5. Article abrasif selon l'une des revendications précédentes,
caractérisé en ce que la masse de grains d'addition, rapportée à la masse totale du mélange particules abrasives/grains d'addition, est de 5 à 90% en volume, de préférence 20 à 80% en volume.

6. Procédé pour la fabrication d'articles abrasifs sur un support selon l'une des revendications précédentes,
dans lequel sont rapportées sur le support, une couche de liant de base et dessus une couche répandue de particules abrasives et de grains d'addition n'ayant pas d'action abrasive, de taille de grains approximativement égale à celle des particules abrasives,
les particules abrasives et les grains d'addition étant répandus sous forme de mélange ou dans des processus successifs de distribution et
un liant de recouvrement étant rapporté sur la couche répandue respective.

7. Utilisation de l'article abrasif selon l'une des revendications précédentes pour la fabrication d'outils de rectification.
